# EUROPÄISCHE PATENTSCHRIFT

(11) **EP 0 054 137 B1**
(45) Veröffentlichungstag und Bekanntmachung des Hinweises auf die Patenterteilung: **16.01.1985**
(21) Anmeldenummer: 81108696.6
(22) Anmeldetag: 22.10.1981
(51) Int. Cl.: G03G 7/00, G03G 13/16

(54) **Toner-Transfer-Folie sowie Verfahren zur Übertragung und Fixierung eines Toner-Bildes mittels dieser Folie**
Toner transfer sheet, as well as toner image transfer and fixation process using the same
Feuille de transfert de toner ainsi que procédé de transfert et de fixation d'une image de toner utilisant ladite feuille

(30) Priorität: 12.12.1980 DE 3046877
(43) Veröffentlichungstag der Anmeldung: 23.06.1982
(73) Patentinhaber: BASF Aktiengesellschaft, 67063 Ludwigshafen (DE)
(72) Erfinder: Eckell, Albrecht, Dr., D-6710 Frankenthal (DE); Elzer, Albert, Dr., D-6701 Otterstadt (DE); Hoffmann, Gerhard, Dr., D-6701 Otterstadt (DE); Leyrer, Reinhold J., Dr., D-6700 Ludwigshafen (DE); Werther, Heinz-Ulrich, Dr., D-6706 Wachenheim (DE)

## Beschreibung

Die Erfindung betrifft eine Toner-Transfer-Folie zur Übertragung und anschliessenden Fixierung insbesondere von elektrophotographisch erzeugten Toner-Bildern, bestehend im wesentlichen aus einem klaren, transparenten Substrat sowie einer darauf verankerten dünnen Schicht, die das Toner-Material abzunehmen und einzubinden vermag. Die Erfindung betrifft des weiteren Verfahren zur Übertragung von Toner-Bildern sowie zur Herstellung eines Negatives oder Positives von einem Toner-Bild mittels einer solchen Folie.

In der Elektrophotographie wird das elektrophotographische Aufzeichnungsmaterial nach der elektrostatischen Beladung und der nachfolgenden bildmässigen Belichtung mit einem flüssigen oder pulverigen Toner, d.s. im allgemeinen feingemahlene, polymerumhüllte Pigmentteilchen, behandelt. Damit wird das nach der Belichtung vorliegende elektrostatische Ladungsbild entwikkelt, wobei normalerweise ein getreues Abbild der ursprünglichen Bildvorlage entsteht.

Nach dem Betonerungsschritt kann der Toner direkt auf dem elektrophotographischen Aufzeichnungsmaterial mittels Druck oder Wärme fixiert werden (Direktkopie), oder aber das Toner-Bild wird auf ein Substrat übertragen. Als Substrat können Papier, Kunststoffolien, Metallfolien, Metallbleche oder Filme dienen. Im Fall von Papier spricht man von einer Indirekt- oder Normalpapierkopie. Soll das übertragene Toner-Bild bestimmten Verwendungszwecken dienen, z. B. als Informationsspeicher in der Reproduktionstechnik, bieten sich transparente Kunststoffolien oder -filme als Substrat für die Toner-Bild-Übertragung an.

Bei einem solchen Toner-Transfer treten üblicherweise verschiedene Probleme auf. So beträgt der Toner-Transfer selten mehr als 70% der ursprünglichen Menge im Toner-Bild auf dem elektrophotographischen Aufzeichnungsmaterial. Durch den zurückbleibenden Anteil tritt ein deutlicher Informationsverlust ein, der insbesondere beim Transfer auf durchsichtige Substrate, wie beispielsweise Kunststoffolien oder -filme, als Verschlechterung der optischen Dichte registriert wird. Ferner ist gerade beim Toner-Transfer auf glatte Oberflächen, wie sie bei Kunststoffolien häufig vorliegen, die Gefahr gegeben, dass das Toner-Bild während des Transferschrittes oder beim Ablösen des Substrates vom elektrophotographischen Aufzeichnungsmaterial verwischt wird. Dadurch wird eine hohe Ausschussquote verursacht. Darüberhinaus werden beim Toner- Bild-Transfer auf z.B. glatte Polyesterfilm-Oberflächen o.ä. filmartige Substrate auch Informationsverluste durch statische Aufladungen beobachtet. Des weiteren kann die dauerhafte Fixierung des so übertragenen Toner-Bildes erhebliche Probleme mit sich bringen.

Aus der DE-A-24 01 996 ist ein Verfahren zur Herstellung einer Identifizierungskarte bekannt, bei dem ein durch Elektrophotographie erhaltenes Toner-Bild durch eine photopolymerisierbare Klebeschicht, die ausschliesslich Photopolymerisationsinitiatoren enthält, auf eine Karte kopiert und dann die Klebeschicht photopolymerisiert wird. Wie in der Druckschrift selber ausgeführt wird, ist die Photopolymerisation in den von dem übertragenen Toner bedeckten Bereichen der Klebeschicht behindert. Hierdurch wird der Toner nicht in dem für die Praxis erforderlichen Masse in der polymerisierten Klebeschicht schnell und dauerhaft eingebunden und fixiert. Um das übertragene Toner-Bild beständig zu schützen, wird daher gemäss der DE-A-24 01 996 vorgeschlagenen, auf das übertragene Toner-Bild eine weitere Klebeschicht aufzubringen.

Aufgabe der Erfindung war es, eine für die Übertragung von Toner-Bildern geeignete, leicht handhabbare Folie bereitzustellen, mittels der es möglich ist, die Abnahme des Toner-Bildes von einer betonerten Oberfläche, insbesondere eines bildmässig belichteten elektrophotographischen oder elektroradiographischen Aufzeichnungsmaterials, ohne nennenswerten Informationsverlust über einen einfachen Arbeitsvorgang durchzuführen und anschliessend das übertragene Toner- Bild dauerhaft und lagerstabil in einfacher Weise derart zu fixieren, dass die das transferierte Toner- Bild tragende Transfer-Folie direkt als Informationsspeicher, z. B. als Positiv oder Negativ in der Reproduktionstechnik, verwendet werden kann.

Es wurde nun überraschend gefunden, dass diese Aufgabe gelöst wird, wenn zur Übertragung des Toner-Bildes eine Transfer-Folie benutzt wird, die im wesentlichen besteht aus einem klaren, lichtdurchlässigen Träger (Substrat) sowie einer darauf verankerten, temporär leicht klebrigen, bei Raumtemperatur festen, der radikalischen Polymerisation zugänglichen Schicht, die sowohl wärme- als auch lichtaktivierbare Polymerisationsinitiatoren enthält.

Gegegenstand der Erfindung ist dementsprechend eine Toner-Transfer-Folie zur Abnahme eines Toner-Bildes von einer betonerten Oberfläche und anschliessenden Fixierung des übertragenen Toner-Bildes, bestehend im wesentlichen aus
A. einem klaren, transparenten Substrat einer Dicke von etwa 70 bis 205 pm und
B. einer darauf haftfest verankerten, ebenfalls klaren und transparenten, zur Abnahme des Toner-Bildes geeigneten Schicht, wobei diese Schicht im Normalzustand fest und im wesentlichen farblos ist, zumindest unter den Bedingungen der Toner-Bild-Übertragung an ihrer Oberfläche eine temporäre leichte Klebrigkeit aufweist, die bei Nachbehandlung der Toner-Transfer-Folie verschwindet, eine Dicke von etwa 0,8 bis 90 µm besitzt und aufgebaut ist aus
   1. 35 bis 75 Gew.%, vorzugsweise 35 bis 55 Gew.%, bezogen auf die Summe der Komponenten der Schicht B, mindestens eines polymeren und/oder präpolymeren Bindemittels,
   2. 20 bis 64,9 Gew.%, vorzugsweise 30 bis 48 Gew.%, bezogen auf die Summe der Komponenten der Schicht B, mindestens einer niedermolekularen, ethylenisch ungesättigten, radikalisch polymerisierbaren Verbindung mit einem Siedepunkt bei Atmosphärendruck über 100°C,
   3. 0,1 bis 10 Gew.%, vorzugsweise 0,5 bis 6 Gew.%, bezogen auf die Summe der Komponenten der Schicht B, einer Mischung mindestens eines durch Wärme aktivierbaren und mindestens eines durch Licht aktivierbaren, freie Radikale bildenden Polymerisationsinitiators sowie
   4. 0 bis 30 Gew.%, vorzugsweise 10 bis 20 Gew.%, bezogen auf die Summe der Komponenten der Schicht B, an Zusatzstoffen.

Gegenstand der Erfindung sind weiterhin Verfahren zur Übertragung der Erfindung eines Toner-Bildes sowie zur Herstellung eines dauerhaften, lagerstabilen Negatives oder Positives über ein Toner-Bild mittels der erfindungsgemässen Toner-Transferfolie, wie sie nachstehend näher beschrieben werden.

Durch den Einsatz der erfindungsgemässen Toner-Transfer-Folie ist das Abnehmen und Fixieren von Toner-Bildern von einer betonerten Oberfläche bildmässig belichteter elektrophotographischer oder elektroradiographischer Aufzeichnungsmaterialien sehr schnell und in einfacher Weise durchzuführen. Es hat sich dabei überraschend gezeigt, dass mit der erfindungsgemässen .Toner-Transfer-Folie ein Toner-Transfer von über 98% ermöglicht wird, ohne dass Informationsverluste, beispielsweise durch Verwischen oder unscharfe Konturen-Übertragung, hingenommen werden müssen. Es war in keiner Weise vorherzusehen, dass dieser in der Praxis angestrebte hohe Tonertransfer mit einer nur temporär leicht klebrigen Toner-Transfer-Folie erzielt werden kann. Es hat sich nämlich für den Fachmann überraschend gezeigt, dass das Ausmass des Toner-Transfers nicht nur von der Klebrigkeit der auf dem Träger (A) aufgebrachten, den Toner abnehmenden Schicht (B) abhängt. Von besonderem Vorteil ist es, dass bei Einsatz der erfindungsgemässen Toner-Transfer-Folie die temporär leicht klebrige Oberfläche der Schicht (B) nach Abnahme des Toner-Bildes von einer betonerten Oberfläche durch einfache Verarbeitungsschritte, wie eine Wärmebehandlung und eine kurze Belichtung mit aktinischem Licht, völlig klebfrei gemacht werden kann, der Toner dabei gleichzeitig schnell und fest in die Toner-Transfer-Folie eingebunden und so das übertragene Toner-Bild auf der Transferfolie fixiert wird. Dies war für den Fachmann keineswegs naheliegend, so wie es auch nicht vorhersehbar war, dass auf diese Weise einfach und leicht ein Informationsspeicher erhalten werden kann, der sich als äusserst lagerstabil und vergilbungsfrei erwiesen hat und der somit zum Einsatz als Positiv oder Negativ in der Reproduktionstechnik oder der Röntgendiagnostik geeignet ist. Als Substrat für die erfindungsgemässe Toner-Transfer-Folie dienen Filme oder Folien, die klar und transparent, d. h. für Licht im sichtbaren und vorzugsweise auch im aktinischen Wellenlängen-Bereich durchlässig sind. Die Lichtdurchlässigkeit der als Substrat dienenden Filme oder Folien sollte dabei vorzugsweise über 80%, insbesondere über 90%, betragen. Dieses Erfordernis ist dadurch bedingt, dass die erfindungsgemässen Toner-Transfer-Folien nach Übertragung und Fixierung eines Toner-Bildes als Informationsspeicher, wie beispielsweise als Positiv oder Negativ, verwendet werden sollen. Die als Substrat dienenden Folien oder Filme sind im allgemeinen farblos, damit das Toner-Bild nach der Übertragung auf der Toner-Transfer-Folie klar und deutlich und ohne wesentlichen Informationsverlust zu erkennen ist. Es ist aber auch möglich, leicht gefärbte, transparente Filme oder Folien als Substrat zu verwenden, sofern sie sich in ihrer Farbe stark und kräftig von der des Toner-Materials unterscheiden. Die als Substrate für die erfindungsgemässen Toner- Transfer-Folien verwendeten Filme oder Folien sollen darüberhinaus zweckmässigerweise biegsam und elastisch sein, damit die Toner-Transfer- Folie zur Übertragung des Toner-Bildes leicht und exakt an die betonerte Oberfläche angelegt und angedrückt werden kann. Die als Substrat eingesetzten Filme oder Folien sollen, da sie als Träger für die Toner-Transfer-Folie fungieren, auch fest und dimensionsstabil sein und haben eine Dicke von etwa 70 bis 205 f.tm, vorzugsweise von 100 bis 190 f.tm. Zur Herstellung der Substrate eignen sich alle Materialien, insbesondere Kunststoffe, die zur Filmherstellung verwendet werden können und die die oben genannten Erfordernisse erfüllen. Beispielhaft seien als Substrate genannt Filme oder Folien aus Polyäthylen, Polypropylen, Styrolpolymerisaten, Polyvinylchlorid, Cellulosederivaten, Polyurethanen, Polyamiden sowie insbesondere Polyestern, z. B. Polyäthylenterephthalat oder Polybutylenterephthalat.

Die Schicht (B) der erfindungsgemässen Toner- Transfer-Folie, die der Abnahme des Toner-Bildes von einer betonerten Oberfläche sowie der Fixierung des übertragenen Toner-Bildes dient, hat eine Dicke im Bereich von etwa 0,8 bis 90 pm, insbesondere im Bereich von 12 bis 65 f.tm. Sie soll aus den gleichen Gründen wie das Substrat (A) farblos, klar und transparent sein. Die der Toner- Bild-Abnahme dienende Schicht (B) der Toner- Transfer-Folie ist fest und zumindest oberflächlich temporär leicht klebrig. Fest bedeutet in diesem Zusammenhang, dass die Schicht (B) unter den Temperatur- und Druckbedingungen der normalen Handhabung und Anwendung nicht, zumindest nicht merklich fliesst, sondern formstabil ist. Unter leich klebrig soll verstanden werden, dass die Schicht (B) bei Berührung wohl einen geringen Tack aufweist, sie aber im Unterschied zu den mit einem Haftkleber versehenen Filmen nicht selbstklebend ist, d. h. nicht als Haftschicht verstanden werden kann und gegenüber anderen Materialien allenfalls nur eine geringe, nicht dauerhafte Haftung zeigt. Von den selbstklebenden Filmen unterscheidet sich die erfindungsgemässe Toner- Transfer-Folie auch dadurch, dass die Klebrigkeit nur temporär ist, d. h. durch eine geeignete Behandlung aufgehoben werden kann. Wie nachfolgend noch erläutert wird, wird die temporäre leichte Klebrigkeit der Oberfläche der Schicht (B) der erfindungsgemässen Toner-Transfer-Folien durch den Aufbau der Schicht (B) bewirkt und ist diese weniger für einen hohen Toner-Transfer als vielmehr für eine gute Einbindung des Toner-Materials, d. h. für die hinreichende Fixierung des übertragenen Toner-Bildes von Bedeutung. Es ist dabei nicht notwendig, dass die Schicht (B) der erfindungsgemässen Toner-Transfer-Folien von vornherein, d. h. bei Umgebungstemperatur und ohne Anwendung von Druck, eine leicht klebrige Oberfläche besitzt, sondern es ist für die Übertragung und Fixierung des Toner-Bildes hinreichend, wenn die Schicht (B) unter den Bedingungen der Toner-Bild-Übertragung, d. h. bei einem Druck von etwa 0,2 bis 4 bar, vorzugsweise aber von 0,6 bis 2 bar, oberflächlich leicht klebrig wird.

Die der Übertragung des Toner-Bildes dienende Schicht (B) der erfindungsgemässen Toner-Transfer-Folien it aufgebaut aus (1) einem oder mehreren polymeren und/oder präpolymeren Bindemitteln, (2) einer oder mehreren niedermolekularen, ethylenisch ungesättigten, polymerisierbaren Verbindungen, (3) einer Mischung aus wärmeaktivierbaren und lichtaktivierbaren radikalischen Polymerisationsinitiatoren sowie (4) gegebenenfalls einem oder mehreren Zusatzstoffen.

Als Bindemittel für die Schicht (B) kommen polymere und/oder präpolymere Substanzen in Betracht. Sie können sowohl gesättigt sein als auch noch ethylenisch ungesättigte, der radikalischen Polymerisation zugängliche Doppelbindungen enthalten. Die polymeren Bindemittel haben dabei im allgemeinen ein Molekulargewicht im Bereich von 10000 bis 1000000, vorzugsweise von 30000 bis 300000. Die präpolymeren Bindemittel, bei denen es sich im allgemeinen um ethylenisch ungesättigte, der radikalischen Polymerisations- und/oder Vernetzungsreaktion zugängliche Verbindungen handelt, haben üblicherweise ein Molekulargewicht im Bereich von 500 bis 3500. Die polymeren Bindemittel sind dabei fest und im allgemeinen nicht klebrig; die präpolymeren Bindemittel sollen ebenfalls fest sein, können jedoch bereits als solche eine temporäre leichte Klebrigkeit besitzen.

Geeignete Bindemittel für den Aufbau der Schicht (B) sind z. B. Polyamide, Polyurethane, gesättigte und ungesättigte Polyester, Polyester-und Polyätherurethane, Styrol-Polymerisate, Acryl- und Methacrylsäureester-Polymerisate und -Copolymerisate, Polyvinylalkohol und dessen Derivate und andere. Als Bindemittel haben sich besonders bewährt: Polyesterharze, Polyphthalatharze, Styrol/Butadien- und Styrol/Isopren-Copolymerisate mit statistischer Verteilung, Styrol/ (Butadien- und/oder lsopren)-Zweiblockcopoly- merisate, Styrol/(Butadien- und/oder Isopren)-Dreiblockcopolymerisate mit einem oder zwei endständigen Styrolpolymerisat-Blöcken, Styrol-Maleinsäureanhydrid-Copolymere, Acrylsäure-und Methacrylsäureesterpolymerisate und -copolymerisate, Vinylchloridpolymerisate, VinylchloridNinylacetat-Copolymerisate, Alkydharze, Polyurethanacrylatharze, Polyesteracrylatharze, Polyethylenglykoldi(meth)acrylate sowie Polyvinylalkohol und dessen Ester, Ether und Acetale.

Die Schicht (B) kann dabei nur ein polymeres oder präpolymeres Bindemittel enthalten, es können aber auch Mischungen verschiedener, miteinander verträglicher polymerer und/oder präpolymerer Bindemittel eingesetzt werden. Von Vorteil sind auch Mischungen von polymeren und/oder präpolymeren Bindemitteln gleicher Struktur, aber verschiedenen Polymerisationsgrades. So haben sich beispielsweise Bindemittel als besonders günstig erwiesen, die aus einem Gemisch von (Meth)acrylsäureester-polymerisaten mit unterschiedlichen mittleren Molekulargewichten bestehen. Als (Meth)acrylsäureester-polymerisate kommen hier insbesondere die Polymerisate von (Meth)acrylsäurealkylestern mit 1 bis 8 Kohlenstoffatomen in der Alkylgruppe in Betracht, z. B. von (Meth)acrylsäuremethylester, (Meth)acryl- säureethylester, (Meth)acrylsäurebutylester, (Meth)acrylsäurehexylester und (Meth)acrylsäure-2-ethylhexylester. Ebenso sind hier die Copolymerisate aus verschiedenen (Meth)acrylsäureestern der genannten Art sehr geeignet, z. B. Copolymerisate aus etwa 60 Gew.% Methylmethacrylat und 40 Gew.% Ethylacrylat. Die (Meth)acrylsäureester- polymerisate haben dabei mittlere Molekulargewichte im Bereich von 25000 bis 1000000. Weiterhin haben sich als Bindemittel Polyurethanacrylate mit einem mittleren Molekulargewicht von 800 bis 3500 als besonders günstig erwiesen. Die Polyurethanacrylate können beispielsweise hergestellt werden durch Umsetzung von Diisocyanaten mit (Poly)diolen und Hydroxyalkyl-(meth)-acrylaten. Zu den insbesondere bevorzugten Bindemitteln gehören auch die Polyesteracrylatharze mit einem Molekulargewicht von 600 bis 2800 sowie Dreiblockcopolymerisate aus Styrol, Butadien und Isopren mit einem oder zwei endständigen Styrolpolymerisat-Blöcken, einem Gehalt an polymerisiertem Styrol von 14-20 Gew.% und einem mittleren Molekulargewicht im Bereich von 30000 bis 150000.

Die in der Schicht (B) der Toner-Transfer-Folie enthaltenen niedermolekularen, ethylenisch ungesättigten Verbindungen sollen mit dem Bindemittel der Schicht (B) verträglich sein und einen Siedepunkt von über 100°C bei Atmosphärendruck aufweisen. Als niedermolekulare, ethylenisch ungesättigte Verbindungen werden dabei insbesondere diejenigen eingesetzt, die leicht der radikalisch initiierten Polymerisation zugänglich sind. Hier eignen sich besonders niedermolekulare Verbindungen vom acrylischen Typ, d. h. (Meth)acrylate sowie (Meth)acrylamid und deren Derivate. Die niedermolekularen, ethylenisch ungesättigten Verbindungen sind vorzugsweise bi-oder mehrfunktionell, d. h. sie besitzen zwei oder mehr ethylenische, radikalisch polymerisierbare Doppelbindungen im Molekül. Die bi- oder mehrfunktionellen niedermolekularen, ethylenisch ungesättigten Verbindungen können allein oder in Mischung miteinander eingesetzt werden. Es ist gleichermassen möglich, die bi- oder mehrfunktionellen niedermolekularen, ethylenisch ungesättigten Verbindungen zusammen mit niedermolekularen, monofunktionellen ethylenisch ungesättigten Verbindungen zu verwenden, d. h. solchen, die nur eine ethylenische, polymerisierbare Doppelbindung im Molekül enthalten. Werden als Bindemittel solche Polymere eingesetzt, die nicht an der bei der nachfolgend noch beschriebenen Nachbehandlung stattfindenden Polymerisation teilnehmen, ist es vorteilhaft, nur bi- oder mehrfunktionelle niedermolekulare, ethylenisch ungesättigte Verbindungen einzusetzen; allenfalls können in diesem Fall monofunktionelle niedermolekulare, ethylenisch ungesättigte Verbindungen in geringen Mengen, im allgemeinen bis zu 25 Gew.%, vorzugsweise jedoch nicht über 15 Gew.%, bezogen auf die Gesamtheit der eingesetzten niedermolekularen, ethylenisch ungesättigten Verbindungen, mitverwendet werden. In den Fällen, in denen das Bindemittel aus ungesättigten Polymeren und/oder insbesondere Präpolymeren besteht, die an der Polymerisation bei der Nachbehandlung teilnehmen, können vorteilhaft Mischungen aus bi- oder mehrfunktionellen und monofunktionellen niedermolekularen, ethylenisch ungesättigten Verbindungen eingesetzt werden, in denen der Anteil der monofunktionellen niedermolekularen, ethylenisch ungesättigten Verbindungen im Bereich von 25 bis 60 Gew.%, vorzugsweise von 25 bis 40 Gew.%, bezogen auf die Gesamtheit der niedermolekularen, ethylenisch ungesättigten Verbindungen, liegt. Besteht das Bindemittel allein aus präpolymeren ungesättigten Verbindungen, wie z. B. Polyurethandiacrylaten oder Polyesterdiacrylaten, können gegebenenfalls auch nur monofunktionelle niedermolekulare, ethylenisch ungesättigte Verbindungen in der Schicht B enthalten sein.

Als Beispiele für bi- oder mehrfunktionelle niedermolekulare, ethylenisch ungesättigte Verbindungen seien genannt: Allylacrylat, Diallylphthalat, Butandio)-1,4-diviny)ether sowie insbesondere die Di-, Tri- oder Tetra-(meth)acrylate von Diolen, Triolen oder Tetraolen. Hierzu gehören im einzelnen Ethylenglykoldiacrylat, Ethylenglykoldimethacrylat, Butandiol-1,4-diacrylat, Butandiol-1,4-dimethacrylat, Tetraethylenglykoldiacrylat oder -dimethacrylat, Hexandioldiacrylat oder -dimethacrylat, Diethylenglykoldiacrylat oder -dimethacrylat, Triethylenglykoldiacrylat oder -dimethacrylat, Polyethylenglykoldiacrylate oder -dimethacrylate mit einem Molekulargewicht bis etwa 500, Propandiol-1,2-diacrylat oder -dimethacrylat, Propandiol-1,3-diacrylat oder-dimethacrylat, Neopentylglykoldiacrylat oder -dimethacrylat, Glyzerindi- oder -tri(meth)acrylate, Trimethylolpropandi- oder -tri(meth)acrylate sowie die entsprechenden (Meth)acrylate des Pentaerythrits. Weitere Beispiele für bi- oder mehrfunktionelle niedermolekulare ethylenisch ungesättigte Verbindungen sind die (Meth)acrylamid-Derivate, wie z. B. Ethylenglykol-bis-(meth)acrylamid, Methylen-bis-(meth)acrylamid u.ä.

Zu den monofunktionellen niedermolekularen, ethylenisch ungesättigten Verbindungen gehören beispielsweise neben Acrylsäure und Methacrylsäure selber insbesondere die Acrylate und Methacrylate von Monoalkoholen mit 1 bis 8 Kohlenstoffatomen, z. B. Methyl-(meth)acrylat, Ethyl-(meth)acrylat, Butyl-(meth)acrylat, Hexyl-(meth)-acryl, 2-Ethylhexyl-(meth)acrylat. Ferner sind hier die Monoacrylate und Monomethacrylate von Diolen, Triolen und anderen höherwertigen Alkoholen zu nennen, wozu insbesondere die Monoacrylate und Monomethacrylate des Ethylenglykols, des Butandiol-1,4, des Di-, Tri- oder Tetraethylenglykols gehören.

Die Art der eingesetzten niedermolekularen, ethylenisch ungesättigten Verbindungen hängt in erster Linie von der Art des verwendeten Bindemittels ab, wobei, wie bereits erwähnt, insbesondere auf die Verträglichkeit der niedermolekularen, ethylenisch ungesättigten Verbindungen mit dem Bindemittel zu achten ist.

Das Bindemittel und die niedermolekularen, ethylenisch ungesättigten Verbindungen sind auch bezüglich ihrer Mengen aufeinander abzustimmen. Sie werden in solchen Mengen eingesetzt, dass der Bindemittel-Anteil im Bereich von 35 bis 75 Gew.%, vorzugsweise von 35 bis 55 Gew.%, bezogen auf die Summe aller Komponenten der Schicht B, liegt. Der Anteil der niedermolekularen, ethylenisch ungesättigten Verbindungen beträgt von 20 bis 64,9 Gew.%, vorzugsweise von 30 bis 48 Gew.%, bezogen auf die Summe aller Komponenten der Schicht B. Der Anteil der niedermolekularen, ethylenisch ungesättigten Verbindungen in der Schicht B wird vorzugsweise recht hoch gehalten, um eine gute Toner-Übertragung und insbesondere eine sehr gute Einbindung und Fixierung des übertragenen Toner-Bildes zu erhalten; er bewirkt gleichzeitig im allgemeinen die leichte Klebrigkeit der Schicht B der erfindungsgemässen Toner-Transfer-Folie. Es hat sich dabei herausgestellt, dass der Anteil der niedermolekularen, ethylenisch ungesättigten Verbindungen dann am günstigsten ist, wenn die Schicht B als solche oder zumindest unter den Bedingungen der Toner-Bild-Übertragung oberflächlich leicht klebrig ist. Werden als Bindemittel in der Schicht B polymere und/oder präpolymere Verbindungen eingesetzt, die also solche nicht klebrig sind, liegt der Anteil der niedermolekularen, ethylenisch ungesättigten Verbindungen vorzugsweise nicht unter etwa 40 Gew.%, bezogen auf die Summe aller Komponenten der Schicht B. Die leichte Klebrigkeit der Oberfläche der Schicht B kann auch dadurch erzielt werden, dass als Bindemittel ethylenisch ungesättigte, radikalisch polymerisierbare, insbesondere präpolymere Verbindungen eingesetzt werden, die als solche leicht klebrig sind. Beim Einsatz von derartigen ungesättigten, präpolymeren, leicht klebrigen Bindemitteln kann der Anteil der niedermolekularen, ethylenisch ungesättigten Verbindungen in der Schicht B selbstverständlich niedriger gehalten werden, beispielsweise im Bereich von 20 bis 35 Gew.%, bezogen auf die Summe aller Komponenten der Schicht B. Wichtig ist in diesem Zusammenhang, dass die leichte Klebrigkeit der Schicht B nur temporär ist, das bedeutet, dass diese leichte Klebrigkeit durch Polymerisation, wie sie bei der weiter unten beschriebenen Nachbehandlung der Toner-Transfer-Folie nach der Toner-Bild-Übertragung vorgenommen wird, wieder verschwindet. Dies ist immer dann gegeben, wenn bei Einsatz von polymeren, nicht klebrigen Bindemitteln die leichte Klebrigkeit der Schicht B allein durch die darin enthaltenen niedermolekularen, ethylenisch ungesättigten Verbindungen hervorgerufen wird. Werden als Bindemittel ungesättigte, präpolymere Verbindungen eingesetzt, die als solche leicht klebrig sind, so muss diese leichte Klebrigkeit bei der Polymerisation, d. h. bei Molekülvergrösserung, verschwinden. Permanent klebrige oder klebrigmachende Stubstanzen, deren Klebrigkeit nicht bei der erwähnten Nachbehandlung der Toner-Transfer-Folie verlorengeht, sind für den Einsatz in der Schicht B ungeeignet.

Neben dem Bindemittel und den niedermolekularen, ethylenisch ungesättigten Verbindungen ist in der Schicht B der erfindungsgemässen Toner- Transfer-Folie eine Mischung aus radikalischen Polymerisationsinitiatoren enthalten, und zwar aus solchen, die unter dem Einfluss von Wärme in freie Radikale zerfallen, und aus solchen, die bei Bestrahlung mit aktinischem Licht freie Radikale bilden. Die Mischung der Polymerisationsinitiatoren ist in der Schicht B in einer Menge von 0,1 bis 10 Gew.%, vorzugsweise von 0,5 bis 6 Gew.%, bezogen auf die Summe aller Komponenten der Schicht B, enthalten.

Bei den Polymerisationsinitiatoren, die unter dem Einfluss von Wärme in Radikale zerfallen, sind diejenigen bevorzugt, deren Zerfallstemperatur über 60°C, vorteiJhafterweise jedoch unter 90°C liegt. Als solche kommen z. B. die üblichen und bekannten Azoverbindungen, wie insbesondere -2,2'-Azo-bis-isobuttersäurenitril, sowie die bekannten Peroxide und Hydroperoxide, insbesondere solche vom Benzoyl-Typ, z. B. Benzoylhydroperoxid und Dibenzoylperoxid, in Betracht.

Zu den Polymerisationsinitiatoren, die unter dem Einfluss von aktinischem Licht in freie Radikale zerfallen, gehören prinzipiell alle dem Fachmann bekannten Photopolymerisationsinitiatoren. Besonders bewährt haben sich dabei Acylphosphinoxide der allgemeinen Formel worin stehen
R¹ für einen gegebenenfalls halogen-, alkyl- oder alkoxysubstituierten Phenylrest,
R² die Bedeutung R¹ hat, wobei R¹ und R² gleich oder verschieden sein können,
R³ für einen tertiären Alkylrest mit 4 bis 18 C-Atomen oder tertiären Cycloalkylrest mit 5 bis 6 Ringkohlenstoffatomen oder einen Cycloalkyl-, Aryl- oder 5- oder 6-gliedrigen heterocyclischen Rest, der mindestens in den beiden o-Stellungen zur Carbonylgruppierung Substituenten X und Y gebunden enthält, wobei X und Y Alkyl-, Alkoxy-, Alkoxyalkyl-, Alkylthio-, Cycloalkyl- oder Arylreste oder Halogenatome sind und X und Y gleich oder verschieden sein können.

Derartige Photoinitiatoren sind beispielsweise in der DE-OS 29 09 992 ausführlich beschrieben, wobei hiermit auf die Offenbarung dieser Druckschrift bezüglich dieser Photoinitiatoren ausdrücklich Bezug genommen wird. Stellvertretend seien an dieser Stelle als Beispiele für geeignete Acylphosphinoxide der allgemeinen Formel (I) genannt: 2,2-Dimethyl-butyroyldiphenylphosphinoxid, 2,2-Dimethyl-heptanoyl-diphenylphosphinoxid, 2,2-Dimethyl-octanoyl-diphenylphosphinoxid, 2,2-Dimethyl-nonanoyl-diphenylphosphinoxid, 2-Methyl-2-ethyl-hexanoyl-diphenylphos- phinoxid, 2,6-Dimethylbenzoyl-diphenylphosphinoxid, 2,4,6-Trimethylbenzoyl-diphenylphosphinoxid, 2,6-Dimethoxybenzoyl-diphenylphosphinoxid.

Zusätzlich zu dem Bindemittel, den niedermolekularen, ethylenisch ungesättigten Verbindungen sowie den freie Radikale bildenden Polymerisationsinitiatoren können in der Schicht B der erfindungsgemässen Toner-Transfer-Folien gegebenenfalls Zusatzstoffe enthalten sein, die der Verbesserung der Verarbeitbarkeit und/oder Handhabbarkeit der Toner-Transfer-Folie dienen. Zu diesen als solchen bekannten und üblichen Zusatzstoffen gehören in erster Linie die thermischen Polymerisationsinhibitoren. Geeignete Polymerisationsinhibitoren sind alle üblichen, dem Fachmann bekannten Verbindungen, die zur Verhinderung einer nicht erwünschten thermischen Polymerisation verwendet werden, beispielsweise Hydrochinon, p-Methoxyphenol, p-Chinon, Kupfer-I-chlorid, Methylenblau, β-Naphthol, m-Dinitrobenzol, Phenothiazin, N-Nitrosoamine, wie N-Nitrosodiphenylamin, Metallsalze des N-Cyclohexyl-N-nitrisohydroxylamins. Die Polymerisationsinhibitoren können allein oder in Mischung miteinander verwendet werden. Die Polymerisationsinhibitoren sind in der Schicht B im allgemeinen in Mengen von 0,001 bis 2,0 Gew.%, vorzugsweise in Mengen von 0,005 bis 0,6 Gew.%, bezogen auf die Summe aller Komponenten der Schicht B, enthalten.

Neben den thermischen Polymerisationsinhibitoren kann die Schicht B der erfindungsgemässen Toner-Transfer-Folie gegebenenfalls weitere Zusatzstoffe enthalten. Hierzu gehören im wesentlichen solche Zusatzstoffe, die die Handhabbarkeit, die Verarbeitbarkeit, die Oberflächengüte und die Klarheit der erfindungsgemässen Toner-Transfer-Folien verbessern, wie beispielsweise Gleitmittel, Weichmacher, anorganische oder organische Füllstoffe, Antioxidantien und/oder Ozonschutzmittel. Vorzugsweise enthalten die erfindungsgemässen Toner-Transfer-Folien zur Verbesserung ihrer Eigenschaften z. B. Siliconöle und/oder verträgliche Weichmacher, z. B. Phthalsäurediester, präpolymere Polymerweichmacher auf Polyester-Basis, Polyacrylat-Weichharze, Carbamidweichharze, Glycerinderivate, Adipinsäureester oder Sulfamide. Die Zusatzstoffe werden in für diese Verbindungen an und für sich üblichen und bekannten Mengen eingesetzt. Der Gesamtanteil der Zusatzstoffe in der Schicht B der erfindungsgemässen Toner-Transfer-Folien soll dabei jedoch etwa 30 Gew.%, bezogen auf die Summe aller Komponenten der Schicht B, nicht überschreiten. Die Zusatzstoffe müssen - für den Fachmann selbstverständlich - so ausgewählt werden, dass sie mit den anderen Komponenten der Schicht B verträglich sind, d. h. dass sie die Klarheit und Transparenz der Schicht B und damit auch der Toner- Transfer-Folie nicht beeinträchtigen.

Zur Herstellung der erfindungsgemässen Toner-Transfer-Folien werden zunächst die Komponenten der Schicht B homogen miteinander vermischt und dann zu einer Schicht der gewünschten Schichtdicke verarbeitet. Die homogene, im wesentlichen nicht lichtstreuende Mischung aus den einzelnen Komponenten der Schicht B kann nach den üblichen und an sich bekannten Knet-, Misch- und Lösungsverfahren hergestellt werden. So können die Komponenten der Schicht B beispielsweise gemeinsam oder getrennt in geeigneten Lösungsmitteln oder Lösungsmittelgemischen gelöst und hieraus eine Gesamtlösung hergestellt werden. Die Gesamtlösung wird in einer solchen Konzentration hergestellt, dass sie gut verarbeitet werden kann. Bewährt haben sich Lösungen mit einem Feststoffanteil von 15 bis 45 Gew.%, bezogen auf die Lösung. Als Lösungsmittel können dabei beispielsweise Ehtylacetat, Aceton, Methylenchlorid, Ethylenchlorid, Chloroform, Tetrahydrofuran, Dioxan, Toluol, Xylol, Butylglykolacetat und ähnliche allein oder in Mischung miteinander eingesetzt werden.

Die Lösung der Komponenten der Schicht B kann dann auf das gewünschte Substrat A aufgegossen und mittels einer Rakel zu einer Schicht einer solchen gleichmässigen Dicke geformt werden, dass nach dem Verdunsten des oder der Lösungsmittel eine Trockenschichtdicke der Schicht B von 0,8 bis 90 f.tm, vorzugsweise von 12 bis 65 µm, resultiert. Die aus den Lösungen gegossene Schicht B wird nach dem Verdunsten des oder der Lösungsmittel anschliessend noch bei 35 bis 50°C, in speziellen Fällen bei Temperaturen bis zu 80°C, für eine Dauer im allgemeinen von etwa 60 bis 150 Minuten, beispielsweise in einem Umlufttrockenschrank, getrocknet. Zur Herstellung der Toner-Transfer-Folien ist es jedoch auch möglich, die Schicht B aus der Lösung oder einem festen Gemisch der Komponenten zunächst getrennt herzustellen und dann die Schicht B auf das Substrat aufzulaminieren oder aufzupressen. Zur Erzielung einer festen Verankerung von Substrat und Schicht B kann es zweckmässig und notwendig sein, eine haftvermittelnde Zwischenschicht, beispielsweise auf Basis handelsüblicher Ein-oder Zweikomponentenkleber, mitzuverwenden. Diese haftvermittelnde Zwischenschicht kann beispielsweise auf das Substrat A aufgebracht werden, bevor hierauf die Schicht B gegossen oder auflaminiert wird.

Zur besseren Lagerung und Handhabung der Toner-Transfer-Folie vor ihrer Anwendung bei der Toner-Bild-Übertragung ist es oft vorteilhaft, die freie Oberfläche der Schicht B der Toner-Transfer-Folien mit einer Schutzfolie zu versehen, die vor der Ton-Bild-Übertragung leicht wieder abgezogen werden kann. Eine solche Schutzfolie, die beispielsweise aus Polyamid, einem Polyolefin, wie Polyethylen, oder einem Polyester, wie Polyäthylenterephthalat oder Polybutylenterephthalat bestehen kann, hat im allgemeinen eine Schichtstärke im Bereich von etwa 20 bis 100 µm. Eine solche Schutzfolie kann beispielsweise durch Auflaminieren auf die Schicht B der Toner-Transfer- Folie aufgebracht werden. Die Schicht B hat dabei zu dieser Schutzfolie nur eine geringe bis mässige Haftwirkung, die auf alle Fälle erheblich niedriger ist als die Haftwirkung, die die Schicht B zum Substrat besitzt. Die erfindungsgemässen Toner- Transfer-Folien können im Folienwickel hergestellt werden. Sie sind auch über längere Zeiträume ohne Beeinträchtigung ihrer Anwendungseigenschaften lagerfähig und lagerstabil.

Die erfindungsgemässe Toner-Transfer-Folie eignet sich hervorragend zur Übertragung zu Toner-Bildern, d. h. zur Abnahme von Toner-Bildern von einer betonerten Oberfläche, insbesondere von bildmässig belichteten und betonerten elektrophotographischen oder elektroradiographischen Aufzeichnungsmaterialien. Bei dem Toner handelt es sich dabei üblicherweise um polymerbeschichtete Pigmentteilchen mit einem mittleren Teilchendurchmesser im Bereich von ca. 0,05 bis 100 µm, vorzugsweise im Bereich von 0,8 bis 45 f.tm. Mit der erfindungsgemässen Toner-Transfer-Folie lassen sich aber auch beliebige andere Pigment- oder sonstige Teilchen mit einem mittleren Durchmesser (Gewichtsmittel) in dem oben genannten Bereich von einer Oberfläche abnehmen und übertragen. Die Toner-Bild-Übertragung geschieht dabei wie folgt: ,

Zunächst wird von der erfindungsgemässen Toner-Transfer-Folie, sofern vorhanden, die Schutzfolie abgezogen. Anschliessend wird die freie Oberfläche der Schicht B, die der Toner-Bild-Abnahme und -Einbindung dient, in direkten und engen Kontakt mit der betonerten Oberfläche, beispielsweise eines bildmässig belichteten elektrophotographischen Aufzeichnungsmaterials, gebracht. Dies geschieht vorteilhafterweise so, dass man mittels einer Anpresswalze arbeitet, wobei ein Anpressdruck während des Transfervorganges von 0,2 bis 4 bar, vorzugsweise von 0,6 bis 2 bar, eingestellt wird. Anschliessend wird die Toner-Transfer-Folie von der Oberfläche des elektrophotographischen Aufzeichnungsmaterials abgenommen, wobei der Toner dann auf der Schicht B der Toner-Transfer-Folie haftet. Das so von der betonerten Oberfläche, beispielsweise eines elektrophotographischen Aufzeichnungsmaterials, auf die Toner-Transfer-Folie übertragene Toner- Bild kann bei der erfindungsgemässen Toner- Transfer-Folie leicht durch eine einfache Nachbehandlung in die Toner-Transfer-Folie eingebunden und somit dauerhaft fixiert werden. Zu diesem Zweck wird die Toner-Transfer-Folie nach der Toner-Bild-Übertragung vollflächig mit aktinischem Licht bestrahlt und kurzzeitig auf Temperaturen über der Zerfallstemperatur des wärmeaktivierbaren Polymerisationsinitiators erwärmt. Hierdurch werden die in der Schicht B enthaltenden niedermolekularen, ethylenisch ungesättigten Verbindungen polymerisiert, wodurch die übertragenen Toner-Partikel, die durch die Übertragung in den niedermolekularen, ethylenisch ungesättigten Verbindungen und dem Bindemittel der Schicht B eingebettet waren, dauerhaft in die Schicht B der Toner-Transfer-Folie eingebunden und so fixiert werden. Falls die Toner-Transfer- Folie ungesättigte, der Radikalpolymerisation oder-vernetzung zugängliche Bindemittel enthält, nehmen diese an der bei dieser Nachbehandlung stattfindenden Polymerisation teil, so das hierdurch die Einbindung der Toner-Partikel gegebenenfalls vergrössert werden kann. Die Erwärmung der Toner-Transfer-Folie bei der Nachbehandlung, d. h. nach der Toner-Bild-Übertragung, muss mindestens der Zerfallstemperatur des wärmeaktivierbaren Initiators entsprechen. Sie sollte andererseits diese Zerfallstemperatur nicht zu sehr überschreiten, um unnötige Produktbelastungen zu vermeiden. Im allgemeinen haben sich für die Erwärmung bei der Nachbehandlung Temperaturen im Bereich von 60 bis 100°C, vorzugsweise von 80 bis 90°C, als hinreichend und vorteilhaft erwiesen. Für die Bestrahlung mit aktinischem Licht bei der Nachbehandlung können alle üblichen Strahlungsquellen von aktinischem Licht verwendet werden; die Wellenlänge des emittierten Lichts liegt dabei im allgemeinen zwischen 230 und 450 nm, insbesondere zwischen 300 und 420 nm, und ist vorzugsweise auf die Eigenabsorption des in der Schicht B enthaltenen Photopolymerisationsinitiators abgestimmt. Die Dauer der Erwärmung und der Belichtung der Toner- Transfer-Folie bei der Nachbehandlung soll so sein, dass die in der Schicht B enthaltenen, der radikalischen Polymerisation zugänglichen Verbindungen möglichst vollständig polymerisiert werden. Es hat sich gezeigt, dass für die Erwärmung bei der Nachbehandlung im allgemeinen ein Zeitraum von ca. 2 bis 10 min. hinreichend ist, während für die Belichtung ein bis 2 min. im allgmeinen ausreichend sind.

Es hat sich als besonders vorteilhaft erwiesen, die Nachbehandlung der Toner-Transfer-Folie zur Fixierung des übertragenen Tonerbildes schon dann vorzunehmen, wenn sich die Toner-Transfer-Folie noch im Verbund mit dem elektrophotographischen Element befindet, d. h. zu einem Zeitpunkt, wenn das Tonerbild bereits übertragen, die Toner-Transfer-Folie jedoch noch nicht wieder von der Oberfläche des elektrophotographischen Aufzeichnungsmaterials abgenommen worden ist. Dies ist insbesondere dadurch günstig und einfach durchzuführen, da in der Schicht B der Toner-Transfer-Folie Photopolymerisationsinitiatoren enthalten sind. Hierzu wird die Toner-Transfer-Folie, die sich noch im Verbund mit dem elektrophotographischen Element befindet, von der Rückseite her, also durch das Substrat A hindurch, mit aktinischem Licht bestrahlt und erst danach von dem elektrophotographischen Aufzeichnungsmaterial abgenommen.

Durch die Nachbehandlung wird das übertragene Toner-Bild fest und dauerhaft in der Toner- Transfer-Folie fixiert. Von besonderem Vorteil ist, dass das übertragene und fixierte Toner-Bild völlig abriebfest in der Toner-Transfer-Folie eingebunden ist. Die nachbehandelte Toner-Transfer- Folie weist als solche keine Klebrigkeit mehr auf und ist darüberhinaus sehr vergilbungsstabil, weswegen auch bei längerer Lagerung keine Beeinträchtigung des Informationsgehaltes gegeben ist. Auch nach der Nachbehandlung durch Erwärmung und Belichtung ist die erfindungsgemässe Toner-Transfer-Folie in den nicht von dem Toner- Bild bedeckten Bereichen transparent und klar. Da sich mittels der erfindungsgemässen Toner- Transfer-Folie die Konturen des Toner-Bildes entsprechend dem Auflösungsvermögen der elektrophotographischen oder elektroradiographischen Aufzeichnungsmaterialien ohne Schärfe- und Informationsverlust übertragen lassen, eignet sich die erfindungsgemässe Toner-Transfer-Folie nach der Toner-Bild-Übertragung und -Fixierung direkt als Informationsspeicher und kann beispielsweise sehr gut in der Reproduktionstechnik als Positiv oder Negativ, in der Röntgendiagnostik oder in ähnlichen Einsatzbereichen verwendet werden.

Die vorliegende Erfindung wird durch das nachfolgende Beispiel weiter erläutert. Die in dem Beispiel genannten Teile und Prozente beziehen sich, soweit nichts anderes angegeben, auf das Gewicht.

Die prozentuale Toner-Übertragung wurde gravimetrisch anhand des nach der Toner-Bild-Übertragung auf der Oberfläche des elektrophotographischen Aufzeichnungsmaterials zurückgebliebenen Toner-Anteils bestimmt. Die Bestimmung wurde dabei an grossen, vollflächig betonerten Stellen vorgenommen. Das Ausmass der Toner-Übertragung ist in Prozent der ursprünglich vorhandenen Toner-Menge angegeben. Die Klebrigkeit der Toner-Transfer-Folie wurde über die Haftkraft einer auf die Oberfläche der Schicht B der Toner-Transfer-Folie auflaminierten Polyesterfolie gemessen. Die Vergilbungstendenz wurde über einen längeren Zeitraum anhand der optischen Dichte im sichtbaren Wellenlängenbereich bestimmt.

### Beispiel

10 g eines Polyurethanacrylats (Molekulargewicht 1800) werden in 120 ml Tetrahydrofuran gelöst, mit 0,2 g 2,2-Dimethyloctancarbonyl-diphenylphosphinoxid und 0,2 g Benzoylperoxid versetzt und mit 3 g Tetraäthylenglykoldimethacrylat abgemischt. Diese Lösung wird auf eine klare Polyesterfolie von 125 f.tm Dicke mit einer Rakel in einer solchen Dicke aufgetragen, dass nach dem Ablüften der Lösungsmittel eine Schicht von 15 f.tm Dicke verbleibt. Die so zubereitete Toner-Transfer-Folie wird für 2 Stunden bei 35°C in einem Umlufttrockenschrank getrocknet. Nach der Trocknung ist die Oberfläche der Toner- Transfer-Folie leicht klebrig.

Mit dieser Folie gelingt es, ein Toner-Bild zu ca. 92% vom elektrophotographischen Element abzunehmen und durch gleichzeitige Belichtung mit aktinischem Licht und Erwärmung auf 80°C dauerhaft zu fixieren. Die unbetonerten Stellen sind nach der Belichtung und der Wärmebehandlung klebfrei.

## Patentansprüche

Toner-Transfer-Folie zur Abnahme eines Toner- Bildes von einer betonerten Oberfläche und anschliessenden Fixierung des übertragenen Toner- Bildes, bestehend im wesentlichen aus
A. einem klaren, transparenten Substrat einer Dicke von etwa 70 bis 205 f.tm und
B. einer darauf haftfest verankerten, ebenfalls klaren und transparenten, zur Abnahme des Toner-Bildes geeigneten Schicht, wobei diese Schicht fest und im wesentlichen farblos ist, zumindest unter den Bedingungen der Toner-Bild-Übertragung an ihrer Oberfläche eine temporäre leichte Klebrigkeit aufweist, die bei Nachbehandlung der Toner-Transfer-Folie verschwindet, eine Dicke von etwa 0,8 bis 90 µm besitzt und aufgebaut ist aus
(1) 35 bis 75 Gew.%, bezogen auf die Summe der Komponenten der Schicht B, mindestens eines polymeren und/oder präpolymeren Bindemittels,
(2) 20 bis 64,9 Gew.%, bezogen auf die Summe der Komponenten der Schicht B, mindestens einer niedermolekularen, ethylenisch ungesättigten, polymerisierbaren Verbindung mit einem Siedepunkt bei Atmosphärendruck über 100°C,
(3) 0,1 bis 10 Gew.%, bezogen auf die Summe der Komponenten der Schicht B, einer Mischung mindestens eines durch Wärme aktivierbaren und mindestens eines durch Licht aktivierbaren, freie Radikale bildenden Polymerisationsinitiators sowie
(4) 0 bis 30 Gew.%, bezogen auf die Summe der Komponenten der Schicht B, an Zusatzstoffen.

2. Toner-Transfer-Folie nach Anspruch 1, dadurch gekennzeichnet, dass die Schicht B als wärmeaktivierbaren Polymerisationsinitiator Benzoylperoxid enthält.

3. Toner-Transfer-Folie nach einem der Ansprüche 1 oder 2, dadurch gekennzeichnet, dass die Schicht B als lichtaktivierbaren Polymerisationsinitiator ein Acylphosphinoxid enthält.

4. Verfahren zur Übertragung eines Toner-Bildes, bei dem das Toner-Bild von einer betonerten Oberfläche, insbesondere eines bildmässig belichteten elektrophotographischen Aufzeichnungsmaterials, mittels einer Toner-Transfer-Folie abgenommen wird, dadurch gekennzeichnet, dass eine Toner-Transfer-Folie gemäss einem der Ansprüche 1 bis 3 eingesetzt wird, deren freie Oberfläche der Schicht B mittels eines Anpressdruckes von 0,2 bis 4 bar in direkten engen Kontakt mit der betonerten Oberfläche gebracht wird, und anschliessend die nunmehr das Toner-Bild trangende Toner-Transfer-Folie wieder abgenommen wird.

5. Verfahren zur Herstellung eines dauerhaften Negatives oder Positives über ein Toner-Bild durch Abnehmen des Toner-Bildes von einer betonerten Oberfläche, insbesondere eines bildmässig belichteten elektrophotographischen Aufzeichnungsmaterials, mittels einer Toner-Transfer-Folie und Fixieren des Toner-Bildes auf der Toner- Transfer-Folie, dadurch gekennzeichnet, dass das Abnehmen des Toner-Bildes von der betonerten Oberfläche mittels einer Toner-Transfer-Folie gemäss einem der Ansprüche 1 bis 3 erfolgt und darauf die das Toner-Bild tragende Toner-Transfer-Folie einer Wärme- und Belichtungsnachbehandlung unterworfen wird.

6. Verfahren nach Anspruch 5, dadurch gekennzeichnet, dass die Bestrahlung mit aktinischem Licht zur Nachbehandlung durchgeführt wird, wenn sich die Toner-Transfer-Folie noch im Verbund mit dem elektrophotographischen Element befindet, und der Toner-Transfer-Film erst anschliessend von dem elektrophotographischen Element abgenommen wird.

## Claims

1. A toner transfer film for picking up a toner image from a toner-treated surface and then fixing the transferred toner image, which consists essentially of
A. a clear, transparent base having a thickness of about 70 to 205 f.tm and
B. a layer, firmly anchored thereto, which is also clear and transparent and is capable of picking up the toner image, which layer is solid and substantially colorless, has a temporary slight surface tack at least under the conditions of toner image transfer, which surface tack disappears when the toner transfer film is aftertreated, has a thickness of about 0,8 to 90 f.tm and consists of
(1) 35 to 75% by weight, based on the sum of the components of layer B, of at least one polymeric and/or prepolymeric binder,
(2) 20 to 64.9% by weight, based on the sum of the components of layer B, of at least one low molecular weight, ethylenically unsaturated polymerizable compound having a boiling point above 100°C at atmospheric pressure,
(3) from 0.1 to 10% by weight, based on the sum of the components of layer B, of a mixture of at least one polymerization initiator that can be activated by heat, and of at least one polymerization initiator that can be activated by light, which initiators form free radicals, and
(4) from 0 to 30% by weight, based on the sum of the components of layer B, of additives.

2. A toner transfer film as claimed in claim 1, wherein layer B contains benzoyl peroxide as the polymerization initiator which can be activated by heat.

3. A toner transfer film as claimed in claim 1 or 2, wherein layer B contains an acylphosphine oxide as the polymerization initiator which can be activated by light.

4. A process for transferring a toner image by picking up the toner image, by means of a toner transfer film, from a toner-treated surface, especially the toner-treated surface of an electrophotographic recording material which has been exposed imagewise, wherein a toner transfer film as claimed in any of claims 1 to 3, is employed, the free surface of layer B therof is brought into direct close contact with the toner-treated surface under a pressure of 0.2 to 4 bar, and the toner transfer film, which then carries the toner image, is peeled off again.

5. A process for producing a durable negative or positive via a tonner image, by picking up the toner image, by means of a toner transfer film, from a toner-treated surface, especially the toner-treated surface of an electrophotographic recording material which has been exposed imagewise, and fixing the toner image to the toner transfer film, wherein the toner image is picked up from the toner-treated surface by means of a toner transfer film as claimed in any of claims 1 to 3 and thereafter the toner transfer film carrying the toner image is subjected to an aftertreatment comprising the application of heat and exposure to light.

6. A process as claimed in claim 5, wherein the aftertreatment comprises irradiation with actinic light while the toner transfer film is still associated with the electrophotographic element, the toner transfer film only being peeled off the electrophotographic element after irradiation has been effected.

## Revendications

1. Feuillage de transfert de toner pour le transfert d'une image de toner d'une surface portant le toner et la fixation subséquente de l'image transférée, formée essentiellement
A. d'un substrat transparent clair d'une épaisseur d'environ 70 à 205 ₗᵢm, portant
B. une couche, également transparente et claire, qui y adhère fortement et convient pour recevoir l'image de toner, cette couche, cohérente et sensiblement incolore, d'une épaisseur d'environ 0,8 à 90 µm, temporairement faiblement gluante, du moins dans les conditions du transfert de l'image de toner, cette propriété disparaissant lors du post-traitement de la feuille de transfert du toner, étant constituée de
(1) 35 à 75% en poids par rapport à la somme des composants de la couche B d'au moins un liant polymère et(ou) pré-polymère,
(2) 20 à 64,9% en poids par rapport à la somme des composants de la couche B d'au moins un composé à insaturation éthylénique de bas poids moléculaire polymérisable, dont le point d'ébullition à la pression normale est supérieur à 100°C,
(3) 0,1 à 10% en poids par rapport à la somme des composants de la couche B d'un mélange d'au moins un amorceur de la polymérisation thermo-activable et d'au moins un amorceur de la polymérisation activable par la lumière et formant des radicaux libres,
(4) 0 à 30% en poids par rapport à la somme des composants de la couche B d'additifs.

2. Feuille de transfert de toner suivant la revendication 1, caractérisée en ce que la couche B contient comme amorceur de la polymérisation thermo-activable du peroxyde de benzoyle.

3. Feuille de tranfert de toner suivant l'une des revendications 1 et 2, caractérisée en ce que la couche B contient comme amorceur de la polymérisation activable par la lumière un oxyde d'acylphosphine.

4. Procédé de tranfert d'une image de toner, dans lequel l'image de toner est transférée d'une surface portant le toner, en particulier d'un matériau de reproduction électro-photographique exposé suivant une image, sur une feuille de transfert, caractérisé en ce que l'on emploie une feuille de transfert de toner suivant l'une des revendications 1 à 3, dont la surface libre de la couche B est amenée sous une pression de 0,2 à 4 bars en contact intime direct avec la surface portant le toner, puis la feuille de transfert, portant à présent l'image de toner, est de nouveau écartée.

5. Procédé pour la réalisation d'un négatif ou d'un positif durable à partir d'une image de toner par transfert de l'image de toner d'une surface portant le toner, en particulier d'un matériau de reproduction électro-photographique exposé suivant une image et fixation de l'image sur la feuille de transfert, caractérisé en ce que l'image de toner est transférée de la surface portant le toner sur une feuille de tranfert suivant l'une des revendica- tons 1 à 3, puis la feuille de transfert portant l'image de toner est soumise à un post-traitement par la chaleur et l'exposition à la lumière.

6. Procédé suivant la revendication 5, caractérisé en ce que le post-traitement par exposition à de la lumière actinique est réalisé tant que la feuille de transfert du toner est encore en contact avec le matériau électro-photographique, la feuille de transfert n'étant écartée de ce matériau qu'après cette exposition.
